# EUROPÄISCHE PATENTSCHRIFT

(11) **EP 1 340 827 B1**
(45) Veröffentlichungstag und Bekanntmachung des Hinweises auf die Patenterteilung: **24.11.2004**
(21) Anmeldenummer: 03002574.6
(22) Anmeldetag: 07.02.2003
(51) Int. Cl.: C22C 21/00, C22C 21/02

(54) **Aluminium-silizium-gusslegierung sowie daraus hergestellter kolben und gussstück**
Aluminium-silicon cast alloy for piston and castpart production
Alliage d'aluminium-silicium pour piston et pièce coulée

(30) Priorität: 14.02.2002 DE 10206035
(43) Veröffentlichungstag der Anmeldung: 03.09.2003
(73) Patentinhaber: KS Aluminium-Technolgie Aktiengesellschaft, 74150 Neckarsulm (DE); KS Kolbenschmidt GmbH, 74172 Neckarsulm (DE)
(72) Erfinder: Möding, Herbert, Dr.-Ing., 74177 Bd. Friedrichshall (DE); Steffens, Thomas, Dr. rer. nat., 74906 Bd. Rappenau-Zimmerhof (DE); Stenzel, Otto, Dr.-Ing., 71543 Wüstenrot (DE)
(74) Vertreter: Dreiss, Fuhlendorf, Steimle & Becker

(56) Entgegenhaltungen:
- GB-A- 388 109
- GB-A- 2 065 516
- US-A- 5 996 471
- PATENT ABSTRACTS OF JAPAN vol. 2000, no. 05, 14. September 2000 (2000-09-14) -& JP 2000 054053 A (TOYOTA MOTOR CORP), 22. Februar 2000 (2000-02-22)
- PATENT ABSTRACTS OF JAPAN vol. 014, no. 539 (C-0782), 28. November 1990 (1990-11-28) -& JP 02 225635 A (MITSUBISHI ALUM CO LTD), 7. September 1990 (1990-09-07)

## Beschreibung

Die Erfindung betrifft eine Aluminium-Silizium-Gusslegierung mit 7 - 25 Gew.-% Silizium und mit einem geringen Magnesium-Anteil von 0,1 - 1,2 Gew.-%.

Aus EP 0 967 294 A1 sind Aluminium-Magnesium-Gusslegierungen mit wenigstens 2,5 Gew.-%, vorzugsweise wenigstens 3,5 Gew.-% Magnesium und höchstens 2,5 Gew.-% Silizium bekannt. Bei diesen Aluminium-Magnesium-Legierungen mit hohem Magnesiumgehalt, der bei allen Ausführungsbeispielen über 5 Gew.-% liegt, kommt es an der Oberfläche der Metallschmelze nicht zur Ausbildung einer schützenden dünnen Aluminiumoxidhaut, welche den Sauerstoffeintritt in die Schmelze verhindert, sondern es baut sich eine dicke poröse Schicht, die sog. Krätze, auf, bei der es sich um eine Verbindung zweier Oxide, ein sog. Spinell, handelt, welches gebildet ist aus dem Oxid des Magnesiums (MgO) und Aluminiumoxid (Al₂O₃). Obschon diese Krätze sehr viel dicker ist als eine das Schmelzenbad schützende Aluminiumoxidhaut, ist sie porös und bleibt für den Eintritt und Durchtritt von Sauerstoff zur Schmelze durchlässig. Wenn ein solches Bad über längere Zeit steht, bspw. an Wochenenden, so können sogar Brocken dieser Krätze auf den Boden des Ofens absinken, so dass noch mehr Sauerstoff zur Oberfläche gelangen und mit Magnesium reagieren und zur weiteren Bildung einer Spinellschicht beitragen kann. Doch auch im Gießbetrieb muss die Ofenoberfläche fortlaufend von der Krätze befreit werden, womit ein Austrag von wertvoller Aluminiumschmelze und damit ein Kostennachteil verbunden ist.

Die Ausbildung der Krätze wurde bei derartigen Aluminium-Magnesium-Legierungen seit jeher durch Zusatz von Beryllium reduziert, man sprach von einer Erhöhung des Verkrätzungswiderstands. Mit EP 0 967 294 A1 wurde erkannt, dass durch Zusatz von Vanadium geringere Mengen von Beryllium zugesetzt werden mussten, also der Verkrätzungswiderstand durch geringere Beigaben an Beryllium erhöht werden konnte.

Die vorliegende Erfindung befasst sich hingegen mit Aluminium-Silizium-Legierungen mit demgegenüber sehr geringem Magnesiumgehalt von nur 0,1 - 1,2 Gew.-%.

Aus DE 30 41 942 A1 ist eine Aluminium-Silizium-Gusslegierung bekannt mit 4 - 12 Gew.-% Silizium, 0,6 - 1,3 Gew.-% Magnesium, Rest im wesentlichen Aluminium und unvermeidbare Verunreinigungen. Diese Legierung kann weiterhin als wahlfreie Komponente mindestens eines der folgenden Elemente enthalten: 0,05 - 0,2 Gew.- Titan, 0,02-0,2 Gew.-% Vanadium,0,01 - 0,1 Gew.-% Lithium, 0,001-0,005 Gew.-% Beryllium, 0,1 - 0,5 Gew.-% Chrom und/oder 0,02 - 0,2 Gew.-% Zirkon. Diese Stoffe sind in Aluminium schlecht löslich und haben einen geringen Diffusionskoeffizienten, sie bilden fein verteilte Ausscheidungen von intermetallischen Phasen, welche der Steigerung der Festigkeit dienen. Zur Erhöhung der Festigkeit war es in bekannter Weise ausreichend, irgendeinen dieser Stoffe zuzugeben. Kein einziges einer Vielzahl von Ausführungsbeispielen und Vergleichslegierungen enthält Vanadium und Beryllium. Nur eine einzige Legierung (Tabelle 4, Legierung U bzw. AA) enthält 0,4 Gew.-% Vanadium. Zur Festigkeitssteigerung wird meist Titan allein verwandt.

Bei Aluminium-Silizium-Legierungen mit geringem Magnesiumgehalt von nur 0,1 - 1,2 Gew.-% war aufgrund der Affinität des Magnesiums zu Silizium von der Bildung von Mg₂Si auszugehen, wodurch die Festigkeit eines aus einer solchen Legierung vergossenen Gussstücks erhöht werden kann.

Eine Oxidhaut auf der Schmelze wirkt sich auf die Fließfähigkeit dieser Aluminium-Silizium-Legierung aber negativ aus, da die Oxidhäute beim Vergießen zerreissen und dabei einfalten und auch ständig neu gebildet werden. Dies führt zu Einschlüssen im Gußstück, die die Festigkeit beeinträchtigen. Außerdem tritt beim Vegießen ein hoher Verschleiß der Schlichte an den Gießformen auf, was zu einer Erhöhung der Oberflächenrauhigkeit der mit Schlichte versehenen Gießformoberflächen führt und ferner dazu, dass der Schlichteauftrag bei den Gießformen häufig erneuert werden muß.

Der vorliegenden Erfindung liegt die Aufgabe zu Grunde, ausgehend von einer gattungsgemäßen Aluminium-Silizium-Gusslegierung die Fließfähigkeit zu verbessern und den Schlichteverschleiß zu reduzieren.

Diese Aufgabe wird durch eine gattungsgemäße Aluminium-Silizium-Legierung mit den Merkmalen des Anspruchs 1 gelöst.

Es wurde erfindungsgemäß festgestellt, dass durch die Zugabe von 0,01 - 0,2 Gew.-% Vanadium und 0,0005 - 0,01 Gew.-% Beryllium (5 - 100 ppm) das Oxidationsverhalten der Legierung dahingehend geändert wird, dass die Öxidschicht trotz des geringen Magnesiumgehalts bei hohem Siliziumgehalt von einer fast stöchiometrisch reinen MgO-Schicht (eventuell unter Beteiligung von Berryllium) gebildet wird, die sich im Gegensatz zu Al₂O₃-haltigen Oxidhäuten erheblich dünner ausbildet und dadurch die Fließfähigkeit der Legierung weniger behindert. Es wird eine sehr dünne sauerstoffhaltige Haut gebildet. Die Legierung zeigt beim Vergießen ein gutes Kurzzeitoxidationsverhalten. Dies bedeutet, dass beim Vergießen zwar die Oxidhaut auch zerreißt, jedoch nicht sofort wieder neu gebildet wird, da die Spurenelemente erst wieder durch Diffusion an die Oberfläche gelangen müssen. Beim Befüllen kann daher der Meniskus in der Gießform fortschreiten, und auch dünne Wandbereiche können ohne Oxidhauteinschlüsse gegossen werden. Der Schlichteverschleiß ist ebenfalls erheblich herabgesetzt. Besondere Bedeutung hat die Erfindung im Hinblick auf die Vergießbarkeit beim Stranggießen.

Die bei der erfindungsgemäßen Legierung gebildete Oxidhaut zeichnet sich nicht nur durch Ausbildung eines schützenden sauerstoffundurchlässigen Abschlusses aus, sondern sie ist auch sehr viel dünner. Man fand daher beim Vergießen der erfindungsgemäß ausgebildeten Aluminium-Silizium-Legierung im Anguss überraschenderweise keinen Niederschlag von dicken Oxidhäuten, die von Zeit zu Zeit in aufwendiger Handarbeit entfernt werden mussten.

Es hat sich desweiteren als besonders vorteilhaft erwiesen, wenn die Legierung einen gegenüber üblichen Legierungen geringen Calcium-Gehalt aufweist. Üblicherweise liegt der Ca-Gehalt bei etwa 30 ppm. Wenn der Ca-Gehalt unterhalb von etwa 15 ppm, vorzugsweise unterhalb von 10 ppm liegt, so wurde festgestellt, dass dies zu einer weniger porösen Oxidhaut mit einer erhöhten Gas-Dichtigkeit führt.

Bevorzugte Ausführungsformen der Gusslegierung ergeben sich aus den Unteransprüchen.

Des Weiteren betrifft die Erfindung einen Kolben für eine Verbrennungskraftmaschine, hergestellt aus einer Aluminium-Silizium-Gusslegierung nach einem oder mehreren der Patentansprüche, mit einem Kupfergehalt der Schmelze bzw. des Kolbens von 1,0 - 5,5 Gew.-%, vorzugsweise von 3 - 4,5 Gew.-% und einem Siliziumgehalt von 10 - 15 Gew.-%. Durch den Kupfergehalt im angegebenen Bereich erhöht sich die mechanische Festigkeit des Kolbens zusätzlich zur Ausbildung von Mg₂Si. Bei der Herstellung von Kolben liegt der Magnesiumgehalt der Schmelze zwischen 0,5 und 1,1, insbesondere zwischen 0,8 und 1,1 Gew.-%.

Die erfindungsgemäße Aluminium-Silizium-Gusslegierung eignet sich aber auch zum Vergießen von Gussstücken mit einem sehr geringen Kupfergehalt, vorzugsweise eines kupferfreien Gussstücks. Insbesondere Gussstücke zur Verwendung als Fahrwerksteile, die gegenüber Kolben höhere Dehnungsfähigkeit aufweisen müssen, werden mit einem Magnesiumgehalt von nur 0,2 - 0,6 Gew.-% vergossen. Durch diesen noch geringeren Magnesiumgehalt wird das Gussstück zwar weniger fest, aber damit auch weniger spröde und somit dehnfähig.

Weitere Merkmale, Einzelheiten und Vorteile der Erfindung ergeben sich aus den Patentansprüchen und aus der beiliegenden zeichnerischen Darstellung und nachfolgenden Beschreibung von Schliffbildern. In der Zeichnung zeigt:
- Figur 1: eine rasterelektronenmikroskopische Aufnahme einer Oxidhaut im Schliff;
- Figur 2: eine entsprechende Aufnahme unter Verwendung einer erfindungsgemäßen Gusslegierung.

Figur 1 zeigt eine rasterelektronenmikroskopische Aufnahme einer in einer Harzumhüllung 2 präparierten Oxidhaut 4 einer Aluminium-Silizium-Legierung mit 13 Gew.-% Silizium, 3,86 Gew.-% Kupfer, 0,95 Gew.-% Magnesium, 2,02 Gew.-% Nickel, 0,23 Gew.-% Mangan, 0,56 Gew.-% Eisen, 0,11 Gew.-% Zink und 0,055 Gew.-% Titan und 0,007 Gew.-% Vanadium sowie 61 ppm Phosphor.

Man erkennt in Fig. 1 eine 20 µm dicke Oxidhaut 4, die maßgeblich auf eine Spinellbildung von Magnesiumoxid MgO und Aluminiumoxid Al₂O₃ zurückzuführen ist.

Die Zusammensetzung der Aluminium-Silizium-Legierung, welche zu dem Schliffbild nach Fig. 2 führte, unterscheidet sich von der vorstehenden Gusslegierung dadurch, dass 0,114 Gew.-% Vanadium und 30 ppm Beryllium enthalten waren. Überraschenderweise wird hierdurch die Dicke der Oxidschicht auf den Bereich von 1 µm reduziert und die Schicht legt sich wie ein hauchdünner luft- und sauerstoffundurchlässiger Film über die Schmelzenoberfläche. Beim Vergießen derartiger erfindungsgemäßer Aluminium-Silizium-Gusslegierungen wird nicht nur ein geringerer Schmelzenanteil beim Entfernen der Oxidhaut verworfen, sondern auch die Gießwerkzeuge, insbesondere Kokillengießwerkzeuge müssen erst nach sehr viel längeren Zeitperioden aufwendig gereinigt werden.

## Patentansprüche

1. Aluminium-Silizium-Gusslegierung mit 7 - 25 Gew.-% Silizium und mit einem geringen Magnesium-Anteil von 0,1 - 1,2 Gew.-% Magnesium, gegebenenfalls mit folgenden Legierungsbestandteilen:$\text{Fe ≤ 1,2 Gew.-%}$$\text{Cu ≤ 5,5 Gew.-%}$$\text{Mn ≤ 1,2 Gew.-%}$$\text{Ni ≤ 4 Gew.-%}$$\text{Zn ≤ 2,5 Gew.-%}$$\text{Pb ≤ 0,2 Gew.-%}$$\text{Ti ≤ 0,2 Gew.-%}$ sonstige Verunreinigungen jeweils ≤ 0,1 Gew.-% und in der Summe < 1 Gew.-%, wobei die Legierung außerdem 0,01 bis 0,2 Gew.-% Vanadium und 0,0005 bis 0,01 Gew.-% (5 - 100 ppm) Beryllium umfasst.

2. Aluminium-Silizium-Gusslegierung nach Anspruch 1, **dadurch gekennzeichnet, dass** der Beryllium-Gehalt 0,0005 - 0,0035 Gew.-% ( 5-35 ppm) beträgt.

3. Aluminium-Silizium-Gusslegierung nach Anspruch 1 oder 2, **dadurch gekennzeichnet, dass** der Gehalt an Vanadium 0,05 bis 0,12 Gew.-%, insbesondere 0,1 bis 0,12 Gew.-%, beträgt.

4. Aluminium-Silizium-Gusslegierung nach Anspruch 1, 2 oder 3, **dadurch gekennzeichnet, dass** der Magnesium-Gehalt < 1 Gew.-% beträgt.

5. Aluminium-Silizium-Gusslegierung nach Anspruch 4, dass der Magnesium-Gehalt 0,4 - 0,65 Gew.-% beträgt.

6. Aluminium-Silizium-Gusslegierung nach einem der vorstehenden Ansprüche, **dadurch gekennzeichnet, dass** der Calcium-Gehalt bei höchstens 15 ppm, vorzugsweise bei höchstens 10 ppm liegt.

7. Kolben für Verbrennungskraftmaschine, hergestellt aus einer Aluminium-Silizium-Gusslegierung nach einem oder mehreren der vorstehenden Ansprüche, mit einem Kupfergehalt in der Schmelze bzw. im Kolben von 1,0 - 5,5 Gew.-%, vorzugsweise von 3 - 4,5 Gew.-% Kupfer und einem Siliziumgehalt von 10 - 15 Gew.-%.

8. Kolben nach Anspruch 7, **dadurch gekennzeichnet, dass** Magnesium zu 0,5 bis 1,1 Gew.-%, vorzugsweise zu 0,8 - 1,1 Gew.-% in der Schmelze bzw. im Kolben enthalten ist.

9. Gussstück, insbesondere zur Verwendung als Fahrwerksteil, hergestellt aus einer Aluminium-Silizium-Gusslegierung nach einem oder mehreren der Ansprüche 1 - 5, mit einem Kupfergehalt der Aluminium-Silizium-Legierung und des Gussstücks von weniger als 0,5 Gew.-%, vorzugsweise weniger als 0,2 Gew.-% und mit einem Magnesiumgehalt von weniger 0,6 Gew.-%, insbesondere von 0,2 - 0,6 Gew.-%.

10. Gussstück nach Anspruch 9, **gekennzeichnet durch** einem Siliziumgehalt von 10 - 15 Gew.-%.

11. Strangstück, hergestellt durch Stranggießen einer Aluminium-Silizium-Gusslegierung nach einem der Ansprüche 1 - 6.

## Claims

1. An aluminium silicon cast alloy, comprising 7 - 25% by weight silicon and a low magnesium content of between 0.1 and 1.2% by weight of magnesium, as appropriate with the following alloy components:
≤ 1.2% by weight of Fe
≤ 5.5% by weight of Cu
≤ 1.2% by weight of Mn
≤ 4% by weight of Ni
≤ 2.5% by weight of Zn
≤ 0.2% by weight of Pb and
≤ 0.2% by weight of Ti
with other impurities each comprising ≤ 0.1 % by weight and totalling < 1% by weight, and with the alloy moreover containing 0.01 to 0.2% by weight of vanadium and 0.0005 to 0.01% by weight (5 - 100 ppm) of beryllium.

2. An aluminium silicon cast alloy according to Claim 1, **characterised in that** the beryllium content is 0.0005 - 0.0035% by weight ( 5 - 35 ppm).

3. An aluminium silicon cast alloy according to Claim 1 or 2, **characterised in that** the content of vanadium is 0.05 to 0.12% by weight, in particular 0.1 to 0.12% by weight.

4. An aluminium silicon cast alloy according to Claim 1, 2 or 3, **characterised in that** the magnesium content is < 1% by weight.

5. An aluminium silicon cast alloy according to Claim 4, **characterised in that** the magnesium content is 0.4 to 0.65% by weight.

6. An aluminium silicon cast alloy according to one of the preceding claims, **characterised in that** the calcium content is at most 15 ppm, preferably at most 10 ppm.

7. A piston for an internal combustion engine, made from an aluminium silicon cast alloy according to one or more of the preceding claims, and having a copper content in the melt or in the piston of 1.0 - 5.5% by weight, preferably 3 - 4.5% by weight, of copper and a silicon content of 10 - 15% by weight.

8. A piston according to Claim 7, **characterised in that** there is a magnesium content of 0.5 - 1.1% by weight, preferably 0.8 - 1.1% by weight, in the melt or in the piston.

9. A casting, in particular for use as a running gear part, made from an aluminium silicon cast alloy according to one or more of Claims 1 - 5, and having a copper content in the aluminium silicon alloy and in the casting of less than 0.5% by weight, preferably less than 0.2% by weight, and having a magnesium content of less than 0.6% by weight, in particular from 0.2 - 0.6% by weight.

10. A casting according to Claim 9, **characterised by** a silicon content of 10 -15% by weight.

11. A strand, made by continuous strand casting of an aluminium silicon cast alloy according to one of Claims 1 - 6.

## Revendications

1. Alliage d'aluminium-silicium contenant 7 à 25 % en poids de silicium et une faible proportion (entre 0,1 et 1,2 % en poids) de magnésium, ainsi qu'éventuellement les éléments d'addition suivants:
Fe ≤ 1,2 % en poids
Cu ≤ 5,5 % en poids
Mn ≤ 1,2 % en poids
Ni ≤ 4 % en poids
Zn ≤ 2,5 % en poids
Pb ≤ 0,2 % en poids
Ti ≤ 0,2 % en poids
et autres impuretés représentant individuellement moins de 0,1 % en poids et au total moins de 1 % en poids, l'alliage contenant en outre 0,01 à 0,2 % en poids de vanadium et 0,0005 à 0,01 % en poids (5 à 100 ppm) de béryllium.

2. Alliage d'aluminium-silicium selon la revendication 1, **caractérisé en ce que** la teneur en béryllium est comprise entre 0,0005 et 0,0035 % en poids (5 à 35 ppm).

3. Alliage d'aluminium-silicium selon la revendication 1 ou la revendication 2, **caractérisé en ce que** la teneur en vanadium est comprise entre 0,05 et 0,12 % en poids, et en particulier entre 0,1 et 0,12 % en poids.

4. Alliage d'aluminium-silicium selon l'une quelconque des revendications 1, 2 ou 3, **caractérisé en ce que** la teneur en magnésium est inférieure à 1 % en poids.

5. Alliage d'aluminium-silicium selon la revendication 4, **caractérisé en ce que** la teneur en magnésium est comprise entre 0,4 et 0,65 % en poids.

6. Alliage d'aluminium-silicium selon l'une quelconque des revendications précédentes, **caractérisé en ce que** la teneur en calcium est de 15 ppm maximum, et de préférence de 10 ppm maximum.

7. Piston pour moteur à combustion, fabriqué à partir d'un alliage d'aluminium-silicium selon l'une au moins des revendications précédentes, la masse en fusion ou le piston présentant une teneur en cuivre de 1,0 à 5,5 % en poids, et de préférence de 3 à 4,5 % en poids, ainsi qu'une teneur en silicium de 10 à 15 % en poids.

8. Piston selon la revendication 7, **caractérisé en ce que** le magnésium est présent à hauteur de 0,5 à 1,1 % en poids, de préférence de 0,8 à 1,1 % en poids, dans la masse en fusion ou dans le piston.

9. Pièce coulée, en particulier destinée à être employée comme élément de châssis, fabriquée à partir d'un alliage d'aluminium-silicium selon l'une au moins des revendications 1 à 5, l'alliage d'aluminium-silicium et la pièce coulée présentant une teneur en cuivre inférieure à 0,5 % en poids, de préférence inférieure à 0,2 % en poids et une teneur en magnésium inférieure à 0,6 % en poids, et en particulier comprise entre 0,2 et 0,6 % en poids.

10. Pièce coulée fabriquée selon la revendication 9, **caractérisée par** une teneur en silicium comprise entre 10 et 15 % en poids.

11. Pièce coulée en continu, fabriquée par coulée en continu d'un alliage d'aluminium-silicium selon l'une des revendications 1 à 6.
